# EUROPÄISCHE PATENTSCHRIFT

(11) **EP 0 039 791 B1**
(45) Veröffentlichungstag und Bekanntmachung des Hinweises auf die Patenterteilung: **04.05.1983**
(21) Anmeldenummer: 81102790.3
(22) Anmeldetag: 11.04.1981
(51) Int. Cl.: C22B 34/12, B22F 9/20

(54) **Verfahren zur Herstellung von sinterfähigen Legierungspulvern auf der Basis von Titan**
Method of producing sinterable titanium base alloy powder
Procédé de fabrication de poudre frittable alliée à base de titane

(30) Priorität: 09.05.1980 DE 3017782
(43) Veröffentlichungstag der Anmeldung: 18.11.1981
(73) Patentinhaber: Th. Goldschmidt AG, 45127 Essen (DE)
(72) Erfinder: Büttner, Günter, D-4300 Essen (DE); Domazer, Hans-Günter, Dr., D-4300 Essen (DE); Eggert, Horst, D-4300 Essen (DE)

## Beschreibung

Die Erfindung betrifft ein Verfahren zur Herstellung von sinterfähigen Legierungspulvern auf der Basis von Titan durch calciothermische Reduktion der Oxide der die Legierungen bildenden Metalle in Gegenwart indifferenter Zusätze.

Titan und Legierungen auf der Basis von Titan haben aufgrund der besonderen Werkstoffeigenschaften vielfach Anwendung gefunden. Bedingt durch die relativ aufwendigen Herstellverfahren sind insbesondere die Legierungen des Titans jedoch relativ teuer.

Zur Herstellung von Titan reduziert man das in der Natur vorkommende Oxid mit Kohle in Gegenwart von Chlor und gewinntTitantetrachlorid, das durch Reduktion mit metallischem Natrium oder Magnesium zum Titanschwamm verarbeitet wird. Der Titanschwamm wird dann, nach Zusatz der weiteren Legierungsbestandteile, wie z. B. Aluminium und Vanadium, aufgeschmolzen und zu Stangen, Profilen oder Blechen gegossen bzw. gewalzt. Die konturnahen Formteile erhalten dabei durch spanabhebende Bearbeitung ihre endgültige Gestalt. Ein Nachteil dieser Verfahrensweise ist der teilweise beträchtliche Anfall von zerspanter Legierung. Es ist also nicht ohne weiteres möglich, kompliziert geformte Formteile auf diese Art zu vertretbaren Preisen herzustellen.

Die Herstellung derartiger Formteile gelingt besser auf pulvermetallurgischem Wege. Für die Herstellung des Legierungspulvers sind insbesondere zwei Verfahren bekannt geworden. Das eine Verfahren ist dadurch gekennzeichnet, daß der Titanschwamm zusammen mit Legierungspartnern zu einer stabförmigen Elektrode verschmolzen wird. Die Elektrode wird unter Einwirkung einer Plasmaflamme und bei hohen Drehzahlen rotierend zu Pulver verdüst, wobei allerdings wegen der Bildung von Agglomeraten im Regelfalle das erhaltene Pulver einer zusätzlichen Zerkleinerung (Aufmahlung) unterworfen werden muß. Dieses REP-Verfahren ist jedoch insbesondere durch die apparativen Kosten außerordentlich aufwendig und ist überdies bezüglich des Chargengewichtes auf eine bestimmte Elektrodengröße beschränkt.

Der zweite, zur Herstellung des Pulvers bekannte Weg besteht darin, daß man den Titanschwamm hydriert, das spröde Titanhydrid mahlt, mit den übrigen Legierungspartnern in pulverförmiger Form versetzt, innig vermahlt, bei erhöhten Temperaturen im Vakuum dehydriert und das erhaltene Pulver in an sich bekannter Weise verpreßt und sintert. Auch dieser Verfahrensweg ist aufwendig und kann verfahrenstechnisch nicht befriedigen.

Der Erfindung liegt deshalb die Aufgabe zugrunde, ein Verfahren zur Herstellung von sinterfähigen Legierungspulvern auf der Basis von Titan zu finden, welches diese Nachteile nicht aufweist. Die Legierungspulver müssen zur Erzielung einer ausreichenden Schütt- und Klopfdichte eine bestimmte Korngröße und Korngrößenverteilung haben. Die Legierungspulver sollen einheitlich sein, d. h., jedes Pulverteilchen muß bezüglich seiner Zusammensetzung und Struktur den anderen Legierungsteilchen entsprechen. Die Legierungspulver müssen ferner frei von Ausscheidungen von Oxiden, Nitriden, Carbiden und Hydriden sein, da sonst die Sinterfähigkeit nicht gegeben ist. Erst die Summe der vorgenannten Eigenschaften macht ein Legierungspulver zur Herstellung von Formteilen durch Pressen und Sintern möglich. Die Pulver sollten somit dem isostatischen Heißpressen unterworfen werden können, wodurch es gelingt, konturnahe Bauteile ohne aufwendige spanabhebende Nachbearbeitung herzustellen.

Der Erfindung liegt insbesondere die Aufgabe zugrunde, Legierungspulver einer solchen Gleichmäßigkeit und Reinheit herzustellen, daß sie in der Flugzeugindustrie zur Herstellung von mechanisch hoch beanspruchbaren Teilen geeignet sind.

Aus der DE-PS 935456 ist ein Verfahren zur Gewinnung von vorzugsweise zur Herstellung von Sinterkörpern geeigneten Legierungspulvern durch Reduktion von Metallverbindungen und gegebenenfalls nachfolgendem Herauslösen von Nebenerzeugnissen bekannt, welches dadurch gekennzeichnet ist, daß innige Gemische solcher Metallverbindungen, von denen mindestens eine schwer reduzierbar ist, mit Metallen; wie Natrium, Calcium, reduziert werden. Eine Ausbildung des Verfahrens ist dadurch gekennzeichnet, daß die Reduktion in Gegenwart indifferenter, feuerfester, leicht herauslösbarer Stoffe erfolgt.

In diesem Patent ist somit die Koreduktion von Oxiden des Titans, des Kupfers und des Wolframs sowie anderer Oxide beschrieben. Das Verfahren hat jedoch in der Praxis keinen Eingang gefunden, da nach dieser Arbeitsweise keine sinterfähigen, bezüglich ihrer Zusammensetzung und Struktur homogenen Pulver erhalten werden konnten. Das in dieser Patentschrift beschriebene Verfahren schien jedoch ein möglicherweise geeigneter Schritt in die richtige Richtung gewesen zu sein. Das erfindungsgemäße Verfahren baut deshalb auf diesem Stand der Technik auf.

Überraschenderweise wurde nun gefunden, daß die eingangs genannten Aufgaben durch ein Verfahren gelöst werden können, welches dadurch gekennzeichnet ist, daß man
a) Titanoxid mit den Oxiden der anderen Legierungsbestandteile in, bezogen auf Metalle, den der gewünschten Legierung entsprechenden Mengen versetzt, Erdalkalioxid oder Erdalkalicarbonat in einem Molverhältnis von zu reduzierenden Metall- oxiden zur Erdalkalioxid oder Erdalkalicarbonat von 1 : 1 bis 6 : 1 zugibt, das Gemisch homogenisiert, bei Temperaturen von 1000 bis 1300° C 6 bis 18 h glüht, abkühlt und auf eine Teilchengröße _^{<_} 1 mm zerkleinert,
b) kleinstückiges Calcium in einer, bezogen auf Sauerstoffgehalt der zu reduzierenden Oxide, 1,2- bis 2,0fachen äquivalenten Menge, sowie einen Booster in einem Molverhältnis von zu reduzierenden Oxiden zu Booster von 1 : 0,01 bis 1 : 0,2 zugibt, diesen Reaktionsansatz vermischt, die Mischung zu Grünlingen verpreßt und in einen Reaktionstiegel einfüllt und verschließt,
c) den Reaktionstiegel in einen evakuierbaren und beheizbaren Reaktionsofen eingibt, den Reaktionstiegel auf einen Anfangsdruck von 10 bis 10-¹ Pa evakuiert und auf eine Temperatur von 1000 bis 1300°C für eine Dauer von 2 bis 8 h aufheizt, sodann abkühlt und
d) den Reaktionstiegel aus dem Reaktionsofen entnimmt, das Reaktionsprodukt aus dem Reaktionstiegel entfernt und auf eine Korngröße ≦2 mm zerkleinert, sodann das Calciumoxid mit einem geeigneten Lösemittel, welches das Legierungspulver nicht löst, auslaugt und das erhaltene Legierungspulver auswäscht und trocknet.

Das erfindungsgemäße Verfahren ist somit durch eine Kombination spezieller Verfahrensmaßnahmen gekennzeichnet.

Nach dem vorgenannten erfindungsgemäßen Verfahren werden somit entsprechend der gewünschten Legierung zunächst die Oxide der Legierungspartner, bezogen auf Metall, in den Mengen bereitgestellt, die der gewünschten Legierungszusammensetzung entsprechen. Es hat sich in vielen Versuchen gezeigt, daß man durch direkte Reduktion dieser Gemische der Oxide unabhängig von der Vorbehandlung keine sinterfähigen Legierungspulver erhält. Es bilden sich Metallpulver, die zum Teil aus der gewünschten Legierung bestehen können, jedoch in unkontrollierbaren Mengen auch aus reinem Titan oder aus den Metallen oder Legierungen der anderen Reaktionspartner bestehen. Es sind ferner Teilchen enthalten, welche Titan als Basis und die übrigen Metallbestandteile in unterschiedlichen Mengen legiert enthalten.

Diese Schwiergkeiten können überraschend dadurch überwunden werden, daß die Gemische der zu reduzierenden Metalloxide mit bestimmten Mengen Erdalkalioxid oder Erdalkalicarbonat versetzt und zu einem oxidischen Mehrstoffsystem verglüht werden, dessen Phasenzahl kleiner als die Summe der Ausgangskomponenten ist (im folgenden als Mischoxid bezeichnet).

Erfindungsgemäß ist das Molverhältnis der zu reduzierenden Metalloxide zu Erdalkalioxid oder Erdalkalicarbonat 1 : 1 bis 6 : 1, bevorzugt ist ein Bereich von 1,2 : 1 bis 2 : 1. Vorzugsweise wird als Erdalkalioxid oder -carbonat Calciumoxid oder Calciumcarbonat verwendet.

Im Gegensatz zu der Lehre der im Stand der Technik genannten DE-PS 935456 wird das Erdalkalioxid, also vorzugsweise das Calciumoxid, nicht als Phlegmatisierungsmittel zugesetzt, sondern dient zur Herstellung eines Mischoxids, in dem das Gemisch der zu reduzierenden Metalloxide mit dem Erdalkalioxid bzw. Erdalkalicarbonat nach dem Homogenisieren bei Temperaturen von 1000 bis 1300°C, insbesondere 1200 bis 1280°C, 6 bis 18 h, vorzugsweise 8 bis 12 h, geglühlt wird. Es bildet sich dabei ein Mischoxid verringerter Phasenanzahl, das nach der Zerkleinerung auf eine Teilchengröße von etwa ≦1 mm Teilchen aufweist, die gleiche Bruttozusammensetzung haben.

Es ist von besonderem Vorteil, anstelle von Erdalkalioxid Erdalkalicarbonat, insbesondere Calciumcarbonat, zu verwenden. Bei dem Glühvorgang zur Herstellung des Mischoxids spaltet z. B. das Calciumcarbonat Kohlendioxid ab. Dabei bildet sich Calciumoxid mit frischer und aktiver Oberfläche. Gleichzeitig wird das geglühte Mischoxid aufgelockert und kann leichter zerkleinert werden. Die Zerkleinerung des Glühproduktes gelingt in einfacher Weise z. B. mittels Backenbrechern und nachfolgender Vermahlung mit einer Kegelmühle.

In dem zweiten Verfahrensschritt wird das so erhaltene geglühte Mischoxid mit kleinstückigem Calcium versetzt. Das Calcium soll insbesondere eine Teilchengröße von 0,5 bis 8 mm, vorzugsweise 2 bis 3 mm, aufweisen. Die Calciummenge steht dabei in einer Relation zu dem Sauerstoffgehalt der zu reduzierenden Oxide. Man verwendet, bezogen auf den Sauerstoffgehalt der zu reduzierenden Oxide, die 1,2- bis 2,0fache, vorzugsweise die 1,3- bis 1,6fache, äquivalente Menge Calcium. Man benötigt somit z. B. je Mol Ti0₂ 2,4 bis 3,6 Mol Ca, je Mol A1₂0₃ 3,6 bis 5,4 Mol Ca, je Mol V₂0₅ 6,0 bis 9,0 Mol Ca.

Von besonderer Bedeutung ist der Zusatz eines Boosters zu dem Reaktionsgemisch. Unter einem Booster versteht man in der Metallothermie eine Verbindung, die bei der metallothermischen Reduktion mit starker exothermer Wärmetönung reagiert. Beispiele derartiger Booster sind sauerstoffreiche Verbindungen, wie z. B. Calciumperoxid, Natriumchlorat, Natriumperoxid, Kaliumperchlorat. Bei der Auswahl der Booster hat man darauf zu achten, daß man keine Verbindungen einbringt, die die Legierungsbildung als unerwünschter Legierungspartner stören würden. Beim erfindungsgemäßen Verfahren hat sich in besonderer Weise Kaliumperchlorat als Booster bewährt. Bei der Umsetzung von Kaliumperchlorat mit Calcium erfolgt eine stark exotherme Reaktion. Außerdem ist Kaliumperchlorat verhältnismäßig billig. Ein besonderer Vorteil des Kaliumperchlorats besteht darin, daß es wasserfrei erhältlich und nicht hygroskopisch ist.

Die erfindungsgemäße Lehre, bei der calciothermischen Koreduktion einen Booster zu verwenden, steht in direktem Gegensatz zu der Lehre der DE-PS 935 456. Dort wird die Meinung vertreten, daß die Reduktion unter so starker Wärmeentwicklung ablaufen würde, daß die entstehende Legierungsschmelze oder das entstehende Pulver sehr grob anfallen würde. Die DE-PS 935456 lehrt deshalb, in solchen Fällen dem Reaktionsgemisch indifferente, feuerfeste Verbindungen, insbesondere Oxide, zuzusetzen. Gerade der Zusatz eines Boosters führt aber beim erfindungsgemäßen Verfahren zu Legierungspulvern, bei denen die einzelnen Teilchen jeweils gleiche Zusammensetzung aufweisen und die zur Erzielung einer notwendig hohen Klopf- und Schüttdichte erforderliche Gestalt aufweisen.

Das Molverhältnis von zu reduzierenden Oxiden zu Booster beträgt 1 : 0,01 bis 1 : 0,2, vorzugsweise 1 0,03 bis 1 : 0,13. Der aus den Oxiden, Calcium und Booster bestehende Reaktionsansatz wird nun innig vermischt.

Es ist möglich, dem Reaktionsgemisch in der Stufe b) einen oder mehrere der gewünschten Legierungspulver in Form eines Metallpulvers einer Teilchengröße ≦40 11m zuzusetzen. Dies ist allerdings wegen der Probleme einer gleichmäßigen Verteilung des zugesetzten Metallpulvers im Oxidgemisch insbesondere nur dann zu empfehlen, wenn das entsprechende Oxid des Metalles bei verhältnismäßig niedrigen Temperaturen sublimiert und deshalb nicht in Stufe a) mit den anderen Oxiden gemeinsam ohne Verlust geglüht werden kann. Ein Beispiel für ein solches Metall ist Molybdän. Molybdäntrioxid sublimiert bei Temperaturen >760°C und wird zweckmäßig in Stufe b) in Form eines Feinmetallpulvers zugesetzt. Die Mischung wird zu Grünlingen verpreßt. Diese Grünlinge werden in einen Reaktionstiegel eingefüllt. Es hat sich gezeigt, daß man einen guten Füllungsgrad erzielt, eine gleichmäßige Reaktion durch geeigneten Wärmetransport erreicht und gleichzeitig das reduzierte Reaktionsgut einwandfrei aus dem Tiegel entnehmen kann, wenn man Grünlinge mit zylindrischer Form verwendet. Die Grünlinge sollen etwa 50 mm Durchmesser und 30 mm Höhe aufweisen. Abweichungen von dieser Dimensionierung sind natürlich möglich.

Die Grünlinge werden nun in einen Reaktionstiegel eingefüllt. Man verwendet einen Reaktionstiegel, der unter den gegebenen Bedingungen chemisch und mechanisch stabil ist. Dabei haben sich insbesondere Tiegel aus Titanblechen bewährt.

In dem dritten Verfahrensschritt wird nun der Reaktionstiegel verschlossen, wobei sich im Verschlußdeckel ein Stutzen niedrigen Lumens befindet, durch welchen der Tiegel evakuiert werden kann. Der Reaktionstiegel wird in einen beheizbaren Reaktionsofen eingebracht und auf einen Anfangsdruck von etwa 10 bis 10-¹ Pa evakuiert. Der Reaktionstiegel wird nun auf eine Temperatur von 1000 bis 1300°C aufgeheizt. Dabei destilliert etwas Calcium in den Absaugstutzen, kondensiert dort und verschließt den Stutzen. Ein derartig selbstverschließender Tiegel ist beispielsweise aus der DE-AS 1 124 248 bekannt. Im Reaktionstiegel stellt sich nun ein Druck ein, der dem Druck des Calciums bei der gegebenen Temperatur entspricht. Dabei kann das bei der Reaktion aus dem Gleichgewicht entfernte, als Oxid gebundene Calcium vernachlässigt werden, da die Nachbildung des gasförmigen Calciums schneller als die Wegreaktion erfolgt. Der Reaktionstiegel wird 2 bis 8, vorzugsweise 2 bis 6 h, bei der Reaktionstemperatur belassen.

In einer besonderen Ausgestaltung des erfindungsgemäßen Verfahrens wird das bei der Reduktion des als Booster verwendeten Kaliumperchlorates gebildete gasförmige Kalium, welches vor dem Verschluß des Reaktionstiegels durch kondensierendes Calcium durch den Evakuierungsstutzen tritt, in einem Zwischengefäß absorbiert, welches mit Silicagel gefüllt ist.

Überraschenderweise hat sich gezeigt, daß das gasförmige Kalium vom Silicagel in einer Form aufgenommen wird, daß man das kaliumbeladene Silicagel gefahrlos an der Luft handhaben kann. Gibt man das so beladene Silicagel in Wasser, entwickelt sich langsam und über einen längeren Zeitraum Wasserstoff, so daß auf diese Weise das metallische Kalium gefahrlos aufgefangen und beseitigt werden kann.

Während der Reaktionsperiode wird der Booster, insbesondere das Kaliumperchlorat, reduziert. Neben metallischem Kalium bilden sich Calciumoxid und Calciumchlorid. Durch die hierbei freigesetzte Wärme wird die ReduKtion der Metalloxide begünstigt und beschleunigt. Es tritt bei und nach der Reduktion die gewünschte Legierungsbildung ein. Die Schmelztemperatur der Legierung, die allseitig vom Calciumoxid umgeben ist, wird kurzzeitig überschritten. Dabei bilden sich, unterstützt durch das schmelzflüssige Calciumchlorid und unter Einwirkung der Oberflächenspannung, die Legierungsteilchen in der gewünschten Form angenäherter Kugelgestalt aus.

In der letzten Verfahrensstufe wird nun der Reaktionstiegel aus dem Ofen entnommen, der Tiegel geöffnet, das Reaktionsprodukt aus dem Tiegel entfernt und auf eine Korngröße <2 mm zerkleinert. Das Calciumoxid wird mit einem geeigneten Lösemittel, insbesondere verdünnten Säuren, z. B. verdünnter Essigsäure oder verdünnter Salzsäure oder Komplexbildner, wie Ethylendiamintetraessigsäure, ausgelaugt. Das zurückbleibende Legierungspulver wird neutral gewaschen und getrocknet.

Es hat sich als vorteilhaft erwiesen, einen oder mehrere der Verfahrensschritte unter Schutzgasatmosphäre durchzuführen. Als Schutzgas wird insbesondere Argon verwendet. Eine besonders bevorzugte Ausgestaltung des erfindungsgemäßen Verfahrens ist deshalb dadurch gekennzeichnet, daß man einen oder mehrere Verfahrensschritte unter Schutzgasatmosphäre durchführt, und zwar insbesondere einen oder mehrere der Verfahrensschritte
der Stufe a):
   Abkühlen der geglühten Oxidmischung, Zerkleinern der geglühten Oxidmischung,
der Stufe b):
   Mischen des Reaktionsgemisches, Verpressen des Reaktionsgemisches zu Grünlingen, Einfüllen der Grünlinge in den Reaktionstiegel,
der Stufe c):
   Einbringen des Reaktionstiegels in den heizbaren Ofen,
der Stufe d):
   Entnehmen des Reaktionstiegels aus dem Reaktionsofen, Entfernen des Reaktionsproduktes aus dem Reaktionstiegel, Zerkleinern, Auslaugen, Trocknen des Reaktionsproduktes.

Enthält das in der Verfahrensstufe c) erhaltene reduzierte Reaktionsprodukt Wasserstoff in unzulässiger Menge, empfiehlt es sich, das Reduktionsprodukt einer Vakuumbehandlung bei 10 bis 10-² Pa bei einer Temperatur von 600 bis 1000° C, insbesondere 800 bis 900° C, für eine Zeit von 1 bis 8 h, vorzugsweise 2 bis 3 h, zu unterwerfen.

Das erfindungsgemäß erhaltene Legierungspulver weist infolge seiner Korngröße und Korngrößenverteilung die geforderte Klopfdichte von etwa ≧60% der theoretischen Dichte auf. Es werden Klopfdichten bis nahe 70% der Theorie erzielt. Die Untersuchung der Legierungspulver durch mikroskopische Schliffbildbetrachtung sowie mit der Mikrosonde beweisen eine gleichmäßige Zusammensetzung jedes einzelnen der Legierungsteilchen. Sie sind frei von Ausscheidungen, die die Sinterfähigkeit beeinträchtigen bzw. die mechanische Beanspruchbarkeit der durch isostatisches Heißpressen erhaltenen Formkörper verringern würden.

Mit dem erfindungsgemäßen Verfahren lassen sich die bezüglich ihrer Eigenschaften untersuchten Normlegierungen, wie z. B. TiA16V4; TiAl6V6Sn2; TiAl4Mo4Sn2; TiAl6Zr5Mo0,5Si0,25; TiA12V11,5Zr11Sn2; TiA13V10Fe3; einwandfrei herstellen.

Die besonderen Vorteile des erfindungsgemäßen Verfahrens bestehen zusätzlich darin, daß die Rohstoffe, nämlich die Oxide der Metalle, in praktisch unbegrenzter Menge zur Verfügung stehen. Sie bedürfen außer ihrer Reinigung keiner besonderen Aufarbeitung. Durch Wahl der Art und Menge der zu reduzierenden Metalloxide lassen sich die Legierungen in der gewünschten Zusammensetzung ohne weiteres herstellen. Die Ausbeuten sind beim erfindungsgemäßen Verfahren sehr hoch (>96%), da keine verlustbringenden Zwischenschritte, wie bei dem Verfahren des Standes der Technik, erforderlich sind. Das erfindungsgemäße Verfahren ist deshalb besonders preisgünstig. Die apparativen Aufwendungen sind auf ein Minimum beschränkt. Die Reproduzierbarkeit der verfahrensgemäß hergestellten Legierungen ist groß. Es lassen sich die sinterfähigen Legierungspulver unter Vermeidung von Umschmelzprozessen direkt aus in der Natur vorkommenden gereinigten Rohstoffen herstellen.

Das erfindungsgemäße Verfahren wird anhand der folgenden Beispiele noch näher erläutert.

### Beispiel 1

### Herstellung einer TiAl6V4-Legierung

1377,10 g TiO₂, 85,63 g Al₂O₃, 65,60 g V₂O₅ und 1601,20 g CaCO₃ werden homogen vermischt und bei 1100°C 12 h lang geglüht. Das geglühte Mischoxid wird über einen Backenbrecher und eine Kegelmühle auf eine Korngröße von < 1 mm zerkleinert und weist folgende Kornverteilungskurve auf: (w/o = Gewichtsprozent)

Die Schüttdichte beträgt ca. 1,40 g/cm³ und die Klopfdichte liegt bei ca. 2,30 g/cm³. Nach dem Glühen beläuft sich die Ausbeute an gemischten Oxidphasen auf 2418,0 g ≅ 99,7%.

1000 g dieses Mischoxids werden mit 1070,6 g Ca und 91,40 g KClO₄ (≅0,08 Mol KClO₄/Mol Legierungspulver) homogen miteinander vermischt und Grünlinge mit den Abmessungen von 50 mm Durchmesser und 30 mm Höhe daraus hergestellt. Anschließend werden diese Grünlinge bei einer Temperatur von 1150°C 8 h lang und bei einem Anfangsdruck von 1 Pa im Titantiegel reduziert, nach der Reduktion auf eine Korngröße <2 mm zerkleinert, das Reaktionsprodukt mit verdünnter Salzsäure ausgelaugt, das erhaltene Legierungspulver vakuumbehandelt und getrocknet. Die Ausbeute an Legierungspulver beträgt ca. 361,0 g=95,6%, bezogen auf die theoretische Ausbeute.

Das erhaltene Legierungspulver hat eine Schüttdichte von 1,96 g/cm³≅44,95% und eine Klopfdichte von 2,56 g/cm³≅58,6% der theoretischen Dichte.

Die Kornverteilungskurve weist folgende Zusammensetzung auf:

Die chemische Analyse des Legierungspulvers ergibt folgende Zusammensetzung:

Die metallographische Untersuchung des Legierungspulvers ergibt, daß strukturhomogene Legierungspartikel vorliegen, wobei die Gefügeausbildung als lamellar bis feinglobular einzuordnen ist. Eine homogene Verteilung zwischen einem hohen α- und geringen β-Anteil ist in der Legierung auszumachen.

### Beispiel 2

### Herstellung einer TiAl6V4-Legierung

Für eine zweite Legierung werden 1377,10 g Ti0₂, 85,63 g A1₂0₃, 65,60 g V₂0₅ und 644,9 g MgO homogen vermischt und bei 1250°C ca. 12 h lang geglüht und das erhaltene geglühte Oxid wie im Beispiel 1 behandelt.

Das Mischoxid weist nach der Zerkleinerung folgende Kornverteilung auf:

Die Schüttdichte des zerkleinerten Mischoxids beträgt ca. 1,33g/cm3, die Klopfdichte ca. 1,97 g/cm³. Nach der Glühung fällt das Mischoxid mit 2154,9 g≅99,16%igerAusbeute an.

895 g des Mischoxids werden mit 1290 g Ca und 133 g KClO₄ (≅0,12 Mol KClO₄/Mol Legierungspulver) innig vermischt, bei 1100°C 12 h lang geglüht und wie unter Beispiel 1 weiterbehandelt.

Die Ausbeute an Titanlegierungspulver beträgt 365,5 g, das entspricht 96,75% der theoretisch möglichen Ausbeute. Das Lwgierungspulver weist eine Schüttdichte von 2,14 g/ cm³≅48,97% und eine Klopfdichte von 2,78 g/ cm³≅63,76%, bezogen auf die theoretische Dichte, auf.

Die Kornverteilungskurve des Legierungspulvers weist folgende Zusammensetzung auf:

Die chemische Analyse ergibt folgende Zusammensetzung:

Aus den Ergebnissen der metallographischen Untersuchung läßt sich entnehmen, daß die Legierungspartikel die gleiche Struktur aufweisen, die weitgehend als lamellar bis feinglobular charakterisiert werden kann. Die Gefügestruktur zeigt außerdem, daß die Legierungspartikel eine homogene α- und β-Phasenverteilung aufweisen.

### Beispiel 3

### Herstellung einer TiAl6V6Sn2-Legierung

1334,40 g TiO₂, 103,90 g Al₂O₃, 99,3 g V₂O₅, 45,15 g SnO und 1601,2 g CaCO₃ werden innig bzw. homogen vermischt und ca. 12 h bei 1250°C geglüht. Das geglühte Oxid wird über einen Backenbrecher und eine Kegelmühle auf eine Korngröße von < 1 mm≅1000 µm zerkleinert und weist folgende Kornverteilungskurve auf:

25 - 32 µm = 8,0 w/o
< 25 µm = 13,8 w/o

Die Schüttdichte des zerkleinerten Oxids beträgt 1,63 g/cm³ und die Klopfdichte liegt bei 2,58 g/cm³. Nach der Glühung fällt das Mischoxid mit einer Ausbeute von 2415,0 g ≅97,4% an.

1000 g dieses Mischoxids werden mit 1133,9 g Ca und 129,8 g KCI0₄ (0,12 Mol KCI0_{4/}Mol Legierungspulver) homogen vermischt, kompaktiert, bei 1150°C 8 h lang reduziert und, wie im Beispiel 1 beschrieben, weiterverarbeitet. Die Ausbeute an Titanlegierungspulver beträgt 367,2 g, das entspricht 96,5%, bezogen auf theoretische Ausbeute.

Das Legierungspulver hat eine Schüttdichte von 2,18 g/cm³≅49,3% und eine Klopfdichte von 2,81 g/cm³≅63,45% der theoretischen Dichte.

Die Kornverteilungskurve des Legierungspulvers weist folgende Zusammensetzung auf:

Die chemische Analyse ergibt folgende Zusammensetzung:

Die metallographische Untersuchung zeigt Legierungspartikel mit homogener Gefügestruktur und Phasenverteilung. Das Gefüge zeigt feinlamellare Struktur der α-Phase, die durch Zinnzusätze stabilisiert wird. Ti₃Al-Phasen, die die spanlose Formgebung behindern, sind nicht vorhanden.

### Beispiel 4

### Herstellung einer TiAl4Mo4Sn2-Legierung

1439,5 g TiO₂, 72,5 g Al₂O₃, 21,8 g SnO und 1601,2 g CaC0₃ werden homogen vermischt und bei 1250°C ca. 12 h lang geglüht, anschließend wird das geglühte Mischoxid über einen Backenbrecher und eine Kegelmühle auf eine Korngröße von < 1 mm zerkleinert. Das Mischoxid weist folgende Kornverteilungskurve auf:

Die Schüttdichte des Mischoxids beträgt 1,84g/cm3 und die Klopfdichte liegt bei 2,76 g/ cm³. Die Ausbeute an verwendungsfähigem Mischoxid liegt bei 2358,0 g ≅ 98,1% der theoretischen Ausbeute.

1000 g dieses Mischoxids werden mit 24,90 g Mo-Pulver, 1109,1 g Ca und 115,3 g KClO₄ homogen vermischt, kompaktiert und, wie im Beispiel 1 beschrieben, weiterbehandelt. Die Ausbeute an Titanlegierungspulver beträgt 384,8 g ≅ 96,5% der theoretischen Ausbeute.

Das Legierungspulver weist eine Schüttdichte von 2,39 g/cm³≅52,8% und eine Klopfdichte von 2,88 g/cm³≅63,6% der theoretischen Dichte auf.

Die Kornverteilungskurve weist folgende Zusammensetzung auf:

Die chemische Analyse des Legierungspulvers ergibt folgende Zusammensetzung:

Die metallographische Untersuchung zeigt Legierungspartikel mit homogener Gefügestruktur. Neben der stabilisierten α-Phase als Hauptanteil ist ein kleiner ß-Anteil in den Legierungspartikeln vorhanden.

### Beispiel 5

### Herstellung einer

### TiAl6Zr5Mo0,5Si0,25-Legierung

1379,9 g TiO₂, 106,3 g Al₂O₃, 63,3 g ZrO₂, 10,7 g SiO₂ und 1601,2 g CaC0₃ werden homogen vermischt und bei 1250°C 12 h lang geglüht. Anschließend wird das geglühte Mischoxid über einen Backenbrecher und eine Kegelmühle auf eine Korngröße von < 1 mm ≅ 1000 µm zerkleinert. Die Kornverteilungskurve weist folgende Zusammensetzung auf:

Die Schüttdichte des Mischoxids liegt bei 2,12 g/cm³≅48,11% und die Klopfdichte bei 2.54 g/cm³≅57,65% der theoretischen Dichte. Die Ausbeute an verwendungsfähigem Mischoxid liegt bei 2425,0 g und entspricht 98,7% der theoretischen Ausbeute.

1000 g dieses Mischoxids werden mit 1,91 g sehr feinkörnigem Molybdänmetallpulver, 1125,9g Ca und 131,2g KCI0₄ (0,12 Mol KClO₄/Mol Legierungspulver) homogen vermischt und, wie im Beispiel 1 beschrieben, weiterverarbeitet. Die Ausbeute an Titanlegierungspulver beträgt 369,4g≅96,69% bezogen auf die theoretische Ausbeute an Legierungspulver.

Das Legierungspulver weist eine Schüttdichte von 2,12 g/cm³≅48,11% und eine Klopfdichte von 2,68 g/cm³≅60,9% der theoretischen Dichte auf.

Das Legierungspulver weist folgende Kornverteilungskurve auf:

Die chemische Analyse des Legierungspulvers ergibt folgende Zusammensetzung:

Metallographische Untersuchungen zeigen, daß strukturhomogene Legierungspartikel vorliegen, wobei eine ausgeprägte, β-stabilisierte Gefügestruktur vorhanden ist, die dieser Legierung nach dem Sintern bekanntlich höhere Warmfestigkeiten verleihen.

### Beispiel 6

### Herstellung einer

### TiA12V11,5Zr11 Sn2-Legierung

1245,22 g TiO₂, 38,0 g Al₂O₃, 207,5 g V₂O₅, 149,4 g ZrO₂, 23,1 g SnO und 1601,2 g CaCO₃ werden innig bzw. homogen vermischt und bei 1250°C 12 h lang geglüht. Das geglühte Mischoxid wird über einen Backenbrecher und eine Kegelmühle auf eine Korngröße von < mm≅1000 µm zerkleinert und weist danach folgende Kornverteilungskurve auf:

Die Schüttdichte des geglühten Mischoxids beträgt 2,415 g/cm³≅50,15% und die Klopfdichte 3,185 g/cm³≅66,2% der theoretischen Dichte. Die Ausbeute an verwertbaren Mischoxiden liegt bei 2412,2 g, das sind 94,2% der theoretischen Ausbeute.

1000 g dieses Mischoxids werden mit 1640,2 g Ca und 162,3 g KCI0₄ (0,10 Mol KCI0₄/Mol Legierungspulver) homogen vermischt und, wie im Beispiel 1 beschrieben, weiterverarbeitet. Die Ausbeute an Legierungspulver beträgt 378,2 g≅95,55% der theoretischen Ausbeute.

Das Legierungspulver weist eine Schüttdichte von 2,68 g/cm³≅55,65% und eine Klopfdichte von 3,13 g/cm³≅65,1% der theoretischen Dichte auf.

Das Legierungspulver weist folgende Kornverteilungskurve auf:

Die chemische Analyse des Legierungspulvers ergibt folgende Zusammensetzung:

Die metallographische Untersuchung des Legierungspulvers zeigt Partikel mit homogener Gefügestruktur und β-Stabilisierung. Sinterteile, aus diesen Legierungen hergestellt, ergeben Bauteile mit relativ hoher Bruchzähigkeit.

### Beispiel 7

### Herstellung einer TiAl3V10Fe3-Legierung

1325,2 g TiO₂, 55,2 g Al₂O₃. 168,6 g V₂O₅, 39,4 g Fe₃0₄ und 1601,2 g CaCO₃ werden homogen vermischt und bei einer Temperatur von 1100°C 12 h lang geglüht. Anschließend wird das geglühte Mischoxid über einen Backenbrecher und eine Kegelmühle auf eine Korngröße von < 1 mm ≅ 1000 µm zerkleinert. Danach weist die Kornverteilungskurve folgende Zusammensetzung auf:

Die Schüttdichte des geglühten Mischoxids beträgt 2,314 g/cm³≅49,61% und die Klopfdichte 3,012 g/cm³s64,6% der theoretischen Dichte. Die Ausbeute an verwertbaren Mischoxiden liegt bei 2398,6 g s 96,5% der theoretischen Ausbeute.

1000 g dieses Mischoxides werden mit 2833,8 g Ca und 147,95 g KClO₄ (0,12 Mol KCI0_{4/}Mol Legierungspulver) homogen vermischt und, wie im Beispiel 1 beschrieben, weiterverarbeitet. Die Ausbeute an Legierungspulver beträgt 360,8 g ≅94,8% der theoretischen Ausbeute.

Das Legierungspulver weist eine Schüttdichte von 2,410 g/cm³≅51,7% und eine Klopfdichte von 2,981 g/cm³≅63,9% der theoretischen Dichte auf.

Die Messung der Kornverteilungskurve des Legierungspulvers ergibt folgende Werte:

Die chemische Analyse des Legierungspulvers ergibt folgende Zusammensetzung:

Die metallographische Untersuchung der pulverförmigen Legierung zeigt Patikel mit homogener Gefügestruktur und stabilisierter α-Phase. Sinterteile, aus diesen Legierungspulvern hergestellt, sollen eine höhere Kriechfestigkeit aufweisen.

Aus den Beispielen ist ersichtlich, daß die nach dem erfindungsgemäßen Verfahren hergestellten Legierungspulver einen verfahrenstypischen Gehalt von 0,05 bis 0,15 Gew.-% Calcium enthalten. Diese Menge hat jedoch keinen Einfluß auf die Qualität und die Verarbeitbarkeit der Legierungspulver.

### Beispiel 8

### Herstellung einer TiAl6V4-Legierung

1377,10 g TiO₂, 85,63 g Al₂O₃, 65,60 g V₂O₅ und 1034,52 g Ca0 (1 : 1) werden homogen vermischt und bei 1000°C 18 h lang geglüht. Das geglühte Mischoxid wird über Backenbrecher Kegel- und

Schlagkreuzmühle auf eine Korngröße von < 1 mm zerkleinert und weist folgende Kornverteilungskurve auf:

Die Schüttdichte beträgt ca. 1,45 g/cm³. Die Klopfdichte ist 2,28 g/cm³. Nach dem Glühen beläuft sich die Ausbeute auf 2605,8 g ≅ 98,7%.

1000 g dieses Mischoxids werden mit 1051,62 g Ca (1 : 1,2 Mol) und 228,50 g KClO₄ (≅0,20 Mol KClO₄/Mol Legierungspulver) homogen miteinander vermischt und Grünlinge mit den Abmessungen von 50 mm Durchmesser und 30 mm Höhe daraus hergestellt.

Anschließend werden diese Grünlinge in den Reaktionstiegel eingebracht, der Reaktionstiegel in den Ofen eingesetzt und der Ofen verschlossen. Der Reaktionsraum mit Reduktionstiegel wird bei Raumtemperatur bis auf einen Druck von < 10 Pa evakuiert und anschließend bis auf 1300°C aufgeheizt und bei dieser Temperatur 2 h lang gehalten.

Nach der Reduktion wird das Reaktionsprodukt bis auf eine maximale Korngröße von <2 mm zerkleinert, das zerkleinerte Reaktionsprodukt mit verdünnter Salpetersäure ausgelaugt, filtriert und neutralgewaschen. Das erhaltene Legierungspulver wird vakuumbehandelt und getrocknet. Die Ausbeute an Legierungspulver beträgt 363,5g≅94,8%, bezogen auf die theoretische Ausbeute.

Das erhaltene Legierungspulver weist eine Schüttdichte von 2,03 g/cm³≅46,56% und eine Klopfdichte von 2,69 g/cm³≅61,7% der theoretischen Dichte auf.

Die Kornverteilungskurve des Legierungspulvers weist folgende Zusammensetzung auf:

Die chemische Analyse des Legierungspulvers ergibt folgende Zusammensetzung:

Die metallographische Untersuchung des Legierungspulvers ergibt, daß strukturhomogene Legierungspartikel mit gleichmäßiger α- und β-Verteilung vorliegen. Der α-Anteil bei den Legierungspartikeln überwiegt. Die Ausbildung der einzelnen Phasen läßt sich als feinglobular bis lamellar einordnen.

### Beispiel 9

### Herstellung einer TiAl6V4-Legierung

1377,10 g TiO₂, 85,63 g Al₂O₃, 65,60 g V₂O₅ und 172,45 g Ca0 werden homogen miteinander vermischt (6 : 1) und bei 1300°C 6 h lang geglüht.

Das geglühte Mischoxid wird über einen Backenbrecher, Kegel- und Schlagkreuzmühle auf eine Korngröße von < 1 mm zerkleinert und weist folgende Kornverteilungskurve auf:

Die Schüttdichte der geglühten, gemischten Oxidphasen beträgt 1,58 g/cm³ und die Klopfdichte liegt bei ca. 2,48 g/cm³. Nach dem Glühen ergibt sich eine Ausbeute von 1665,7 g ≅97,9%, bezogen auf die theoretische Ausbeute.

1000 g dieses Mischoxids werden mit 1991,80 g Ca und 11,43 g KClO₄ (≅0,01 Mol KClO₄/Mol Legierungspulver) homogen miteinander vermischt und Grünlinge mit den Abmessungen von 50 mm Durchmesser und 30 mm Höhe daraus hergestellt.

Die Grünlinge werden anschließend in den Reaktionstiegel eingesetzt, der Reaktionstiegel in den Ofen eingebracht und danach der Ofen verschlossen. Der Reaktionsraum mit dem Reduktionstiegel wird anschließend bei Raumtemperatur bis auf einen Druck von 10-¹ Pa evakuiert und danach bis auf 1000°C aufgeheizt und bei dieser Temperatur 8 h lang gehalten.

Nach der Reduktion wird das Reaktionsprodukt auf eine Korngröße <2 mm zerkleinert, anschließend mit Ameisensäure ausgelaugt, vakuumbehandelt und getrocknet. Die Ausbeute an Legierungspulver beträgt ca. 358 g≅93,5%, bezogen auf die theoretische Ausbeute.

Das erhaltene Legierungspulver hat eine Schüttdichte von 1,91 g/cm³≅43,80% und eine Klopfdichte von 2,76 g/cm³≅63,6% der theoretischen Dichte.

Die Kornverteilungskurve weist folgende Zusammensetzung auf:

Die chemische Analyse des Legierungspulvers ergibt folgende Zusammensetzung:

Die metallographische Untersuchung des Legierungspulvers ergibt, daß strukturhomogene Legierungspartikel vorliegen, wobei die Gefügeausbildung lamellar bis feinglobular vorliegt. Die Legierung besteht überwiegend aus einem hohen α-Anteil und geringem β-Anteil.

### Beispiel 10

### Herstellung einer TiAl3V1 OFe3-Legierung

1325,2 g TiO₂, 55,2 g Al₂O₃, 168,6 g V₂O₅, 39,4 g Fe₃0₄ und 260,1 g Ca0 (4: 1) werden homogen vermischt und bei 1300°C 10 h lang geglüht.

Das geglühte Mischoxid wird über Backenbrecher, Kegel- und Schlagkreuzmühle auf eine Korngröße von <1 mm zerkleinert und weist folgende Kornverteilungskurve auf:

Die Schüttdichte des Mischoxids beträgt 1,54 g/cm³ und die Klopfdichte 2,49 g/cm³. Nach dem Glühen beläuft sich die Ausbeute auf 1869,6 g -99,7% der theoretischen Ausbeute. 1000 g dieses Mischoxids werden mit 598,8 g Ca (1 : 1,5) und 128,5 g KClO₄ (≅0,05 Mol KCI0_{4/}Mol Legierungspulver) homogen vermischt und Grünlinge mit den Abmessungen von 50 mm Höhe und 30 mm Durchmesser daraus hergestellt.

Anschließend werden diese Grünlinge in den Reaktionstiegel eingebracht und danach wird der Reaktionstiegel in den Ofen einchargiert und bei Raumtemperatur bis auf einen Druck von 10⁻¹ Pa evakuiert und anschließend bis auf 1200° C aufgeheizt. Die Reaktionszeit beläuft sich auf 6 h.

Nach der Reduktion wird das Reaktionsprodukt bis auf eine maximale Korngröße von < 2 mm zerkleinert, anschließend mit verdünnter Salzsäure ausgelaugt, vakuumbehandelt und getrocknet. Die Ausbeute an Legierungspulver beträgt 501,8 g ≅ 97,4%, bezogen auf die theoretische Ausbeute.

Das hergestellte Legierungspulver hat eine Schüttdichte von 2,43 g/cm³≅53,3% und eine Klopfdichte von 2,978 g/cm³≅65,2% der theoretischen Dichte.

Die Messung der Kornverteilungskurve des Legierungspulvers ergibt folgende Werte:

Die chemische Analyse des Legierungspulvers ergibt folgende Zusammensetzung:

Die metallographische Untersuchung des Legierungspulvers zeigt Partikel mit homogener Gefügestruktur und stabilisierter α-Phase.

## Patentansprüche

1. Verfahren zur Herstellung von sinterfähigen Legierungspulvern auf der Basis von Titan durch calciothermische Reduktion der Oxide der die Legierungen bildenden Metalle in Gegenwart indifferenter Zusätze, dadurch gekennzeichnet, daß man
a) Titanoxid mit den Oxiden der anderen Legierungsbestandteile in, bezogen auf Metalle, den der gewünschten Legierung entsprechenden Mengen versetzt, Erdalkalioxid oder Erdalkalicarbonat in einem Molverhältnis von zu reduzierenden Metalloxiden zu Erdalkalioxid oder Erdalkalicarbonat von 1 : 1 bis 6 : 1 zugibt, das Gemisch homogenisiert, bei Temperaturen von 1000 bis 1300°C 6 bis 18 h glüht, abkühlt und auf eineTeilchengröße ≦ 1 mm zerkleinert,
b) kleinstückiges Calcium in einer, bezogen auf Sauerstoffgehalt der zu reduzierenden Oxide, 1,2- bis 2,0fachen äquivalenten Menge, sowie einen Booster in einem Molverhältnis von zu reduzierenden Oxiden zu Booster von 1 : 0,01 bis 1 : 0,2 zugibt, diesen Reaktionsansatz vermischt, die Mischung zu Grünlingen verpreßt und in einen Reaktionstiegel einfüllt und verschließt,
c) den Reaktionstiegel in einen evakuierbaren und beheizbaren Reaktionsofen eingibt, den Reaktionstiegel auf einen Anfangsdruck von 10 bis 10-¹ Pa evakuiert und auf eine Temperatur von 1000 bis 1300°C für eine Dauer von 2 bis 8 h aufheizt, sodann abkühlt und
d) den Reaktionstiegel aus dem Reaktionsofen entnimmt, das Reaktionsprodukt aus dem Reaktionstiegel entfernt und auf eine Korngröße s2 mm zerkleinert, sodann das Calciumoxid mit einem geeigneten Lösemittel, welches das Legierungspulver nicht löst, auslaugt und das erhaltene Legierungspulver auswäscht und trocknet.

2. Verfahren nach Anspruch 1, dadurch gekennzeichnet, daß man in Stufe a) Erdalkalioxid oder Erdalkalicarbonat in einem Molverhältnis von zu reduzierenden Metalloxiden zu Erdalkalioxid oder Erdalkalicarbonat von 1 : 1 bis 2 : 1 zugibt.

3. Verfahren nach Anspruch 1 oder 2, dadurch gekennzeichnet, daß in Stufe a) als Erdalkalioxid bzw. Erdalkalicarbonat Calciumoxid bzw. Calciumcarbonat verwendet wird.

4. Verfahren nach Anspruch 1, 2 oder 3, dadurch gekennzeichnet, daß man einen oder mehrere der Verfahrensschritte
der Stufe a):
Abkühlen der geglühten Oxidmischung, Zerkleinern der geglühten Oxidmischung,
der Stufe b):
Mischen des Reaktionsgemisches, Verpressen des Reaktionsgemisches zu Grünlingen, Einfüllen der Grünlinge in den Reaktionstiegel,
der Stufe c):
Einbringen des Reaktionstiegels in den heizbaren Ofen,
der Stufe d):
Entnehmen des Reaktionstiegels aus dem Reaktionsofen, Entfernen des Reaktionsproduktes aus dem Reaktionstiegel, Zerkleinern, Auslaugen, Trocknen des Reaktionsproduktes,
unter Schutzgasatmosphäre durchführt.

5. Verfahren nach einem oder mehreren der vorhergehenden Ansprüche, dadurch gekennzeichnet, daß man dem Reaktionsgemisch in Stufe b) einen oder mehrere der gewünschten Legierungspartner in Form eines Metallpulvers einer Teilchengröße von =40 um zusetzt.

6. Verfahren nach einem oder mehreren der vorhergehenden Ansprüche, dadurch gekennzeichnet, daß man in Stufe b) ein Calciumgranulat einer mittleren Teilchengröße von 0,5 bis 8 mm verwendet.

7. Verfahren nach einem oder mehreren der vorhergehenden Ansprüche, dadurch gekennzeichnet, daß man als Booster Kaliumperchlorat verwendet.

8. Verfahren nach Anspruch 7, dadurch gekennzeichnet, daß man das gasförmig aus dem Reaktionsofen austretende Kalium in Silicagel absorbiert.

9. Verfahren nach einem oder mehreren der vorhergehenden Ansprüche, dadurch gekennzeichnet, daß man das in der Stufe c) erhaltene Reaktionsprodukt einer Vakuumbehandlung bei 10 bis 10-² Pa, einer Temperatur von 600 bis 1000° C für eine Zeit von 1 bis 8 h unterwirft.

## Claims

1. Process for the production of sinterable titaniumbased alloy powders, by calcio-thermic reduction of the oxides of the metals forming the alloys, in the presence of inert additives, characterised in that
a) the oxides of the other alloy-constituents are added to titanium oxide, in amounts which, referred to metals, correspond to the desired alloy, the oxide, or carbonate, of an alkaline earth metal is added in a molar ratio, of the metal oxides, which are to be reduced, to the oxide, or carbonate, of the alkaline earth metal, of 1 : 1 to 6:1, the mixture is homogenised, annealed at temperatures of 1,000 to 1,300°C for 6 to 18 hours, cooled and comminuted to a particle size not exceeding 1 mm,
b) calcium, in small pieces, is added in an amount, referred to the oxygen content of the oxides which are to be reduced, equal to 1.2 to 2.0 times the equivalent amount, as well as a booster, the latter in a molar ratio, of the oxides, which are to be reduced, to the booster, of 1 0.001 to 1 0.02, this reaction-bath 1s mixed, the mixture is pressed to produce green compacts, introduced into a reaction crucible and sealed,
c) the reaction crucible is loaded into a reaction furnace, which can be evacuated and heated, the reaction crucible is evacuated to an initial pressure of 10 to 10-¹ Pa, and is heated to a temperature of 1,000 to 1,300°C for a period of 2 to 8 hours, after which it is cooled, and
d) the reaction crucible is removed from the reaction furnace, the reaction product is removed from the reaction crucible and is comminuted to a grain size not exceeding 2 mm, after which the calcium oxide is leached-out by means of a suitable-solvent, in which the alloy powder is insoluble, and the alloy powder, thus obtained, is washed and dried.

2. Process according to Claim 1, characterised in that, in Step a), the oxide, or carbonate, of an alkaline earth metal is added in a molar ratio, of the metal oxides, which are to be reduced, to the oxide, or carbonate, of the alkaline earth metal of 1 1 to 2: 1.

3. Process according to Claim 1 or 2, characterised in that, in Step a), calcium oxide, or calcium carbonate, is used as the oxide, or carbonate, of an alkaline earth metal.

4. Process according to Claim 1, 2 or 3 characterised in that one or several of the process-stages are carried out under a protective gas atmosphere:
in Step a):
Cooling of the annealed oxide mixture, comminution of the annealed oxide mixture,
in Step b):
Mixing of the reaction mixture, pressing the reaction mixture to produce green compacts, introduction of the green compacts into the reaction crucible,
in Step c):
Loading of the reaction crucible into the furnace, which can be heated,
in Step d):
Removal of the reaction crucible from the reaction furnace, removal of the reaction product from the reaction crucible, comminution, leaching, drying of the reaction product.

5. Process according to one or more of the preceding claims, characterised in that one or more of the desired alloying-partners is added to the reaction mixture, in Step b), this alloying- partner being in the form of a metal powder having a particle size not exceeding 40 µm.

6. Process according to one or more of the preceding claims, characterised in that a calcium granulate having an average particle size of 0.5 to 8 mm is used in Step b).

7. Process according to one or more of the preceding claims, characterised in that potassium perchlorate is used as the booster.

8. Process according to Claim 7, characterised in that the potassium which emerges, in gaseous form, from the reaction furnace is absorbed in silica gel.

9. Process according to one or more of the preceding claims, characterised in that the reaction product which is obtained in Step c) is subjected, at a temperature of 600 to 1,000°C, to a vacuum treatment at 10 to 10-² Pa, for a period of 1 to 8 hours.

## Revendications

1. Procédé de fabrication de poudres d'alliage frittables à base de titane par réduction calciothermique des oxydes des métaux formant les alliages, en présence d'additifs indifférents, caractérisé par le fait
a) que l'on ajoute à de l'oxyde de titane les oxydes des autres constituants d'alliage, en quantités, calculées en métaux, qui correspondent à l'alliage désiré, que l'on ajoute de l'oxyde alcalino-terreux ou du carbonate alcalino-terreux, le rapport molaire entre les oxydes métalliques à réduire et l'oxyde alcalino-terreux ou carbonate alcalino-terreux étant compris entre 1 : 1 et 6 : 1, que l'on homogénéise le mélange, qu'on le recuit pendant 6 à 18 heures à des températures de 1000 à 1300° C, qu'on le refroidit et qu'on le fragmente à une grosseur de particules 51 1 mm,
b) que l'on ajoute du calcium en petits fragments, à raison de 1,2 à 2,0 fois la quantité équivalente relativement à la teneur en oxygène des oxydes à réduire, ainsi qu'un booster, le rapport molaire entre les oxydes à réduire et le booster étant compris entre 1 0,01 et 1 0,2 que l'on mélange cette masse réactionelle, que l'on comprime le mélange pour former des comprimés crus, que l'on introduit ceux-ci dans un creuset de réaction et qu'on le ferme,
c) que l'on introduit le creuset de réaction dans un four de réaction pouvant être mis sous vide et pouvant être chauffé, que l'on met sous vide le creuset de réaction jusqu'à une pression initiale de 10 à 10-¹ Pa et qu'on le chauffe à une température de 1000 à 1300°C pendant un temps de 2 à 8 h, qu'ensuite on le refroidit, et
d) que l'on retire du four de réaction le creuset de réaction, que l'on retire du creuset de réaction le produit de réaction et qu'on le fragmente à une grosseur de particules 52 mm, qu'ensuite on lessive l'oxyde de calcium avec un solvant approprié qui ne dissout pas la poudre d'alliage et qu'on lave et que l'on sèche la poudre d'alliage obtenu.

2. Procédé selon la revendication 1, caractérisé par le fait qu'à l'étape a), on ajoute de l'oxyde alcalino-terreux ou du carbonate alcalino-terreux, le rapport molaire entre les oxydes métalliques à réduire et l'oxyde alcalino-terreux ou le carbonate alcalino-terreux étant compris entre 1 : 1 et 2 : 1.

3. Procédé selon l'une des revendications 1 et 2, caractérisé par le fait qu'à l'étape a), comme oxyde alcalino-terreux ou carbonate alcalino-terreux, on utilise l'oxyde de calcium ou le carbonate de calcium.

4. Procédé selon l'une des revendications 1, 2 et 3, caractérisé par le fait que l'on exécute sous atmosphère de gaz inerte une ou plusieurs des étapes de procédé suivantes:
étape a):
refroidire le mélange d'oxydes recuit, fragmenter le mélange d'oxydes recuit,
étape b):
mélanger le mélange réactionnel, comprimer le mélange réactionnel pour former des comprimés crus, introduire les comprimés crus dans le creuset de réaction,
étape c):
introduire le creuset de réaction dans le four pouvant être chauffé,
étape d):
retirer le creuset de réaction du four de réaction, retirer le produit de réaction du creuset de réaction, fragmenter, lessiver, sécher le produit de réaction.

5. Procédé selon une ou plusieurs des revendications précédentes, caractérisé par le fait que l'on ajoute au mélange réactionnel, à l'étape b), un ou plusieurs des constituants d'alliage désirés sous la forme d'une poudre métallique d'une grosseur de particules de < 40 µm.

6. Procédé selon une ou plusieurs des revendications précédentes, caractérisé par le fait qu'à l'étape b), on utilise un granulé de calcium d'une grosseur moyenne de particules de 0,5 à 8 mm.

7. Procédé selon une ou plusieurs des revendications précédentes, caractérisé par le fait que comme booster, on utilise le perchlorate de potassium.

8. Procédé selon la revendication 7, caractérisé par le fait que l'on absorbe dans du gel de silice le potassium qui sort à l'état gazeux du four de réaction.

9. Procédé selon une ou plusieurs des revendications précédentes, caractérisé par le fait que l'on soumet le produit de réaction obtenu à l'étape c) à un traitement sous vide entre 10 et 10-² Pa, à une température de 600 à 1000°C, pendant un temps de 1 à 8 h.
